# EUROPÄISCHE PATENTSCHRIFT

(11) **EP 1 456 441 B1**
(45) Veröffentlichungstag und Bekanntmachung des Hinweises auf die Patenterteilung: **16.01.2008**
(21) Anmeldenummer: 02735329.1
(22) Anmeldetag: 03.05.2002
(51) Int. Cl.: D02G 1/12

(54) **VERFAHREN UND VORRICHTUNG ZUM HERSTELLEN EINES SCHRUMPFARMEN GLATTGARNS**
METHOD AND DEVICE FOR PRODUCING A LOW-SHRINKING SMOOTH YARN
PROCEDE ET DISPOSITIF POUR PRODUIRE UN FIL LISSE A FAIBLE RETRAIT

(30) Priorität: 05.05.2001 DE 10121987
(43) Veröffentlichungstag der Anmeldung: 15.09.2004
(73) Patentinhaber: Oerlikon Textile GmbH & Co. KG, 41069 Mönchengladbach (DE)
(72) Erfinder: BECKER, STEFAN, 51688 Wipperfürth (DE)
(74) Vertreter: Kahlhöfer, Hermann
(86) Internationale Anmeldenummer: PCT/EP2002/004870
(87) Internationale Veröffentlichungsnummer: WO 2002/090633

(56) Entgegenhaltungen:
- EP-A- 0 801 159
- EP-B- 0 164 624
- DE-A- 4 202 896
- DE-A- 4 224 454
- DE-A- 10 100 762
- DE-A- 19 826 654
- GB-A- 1 352 624
- GB-A- 1 538 405
- US-A- 4 251 481
- US-A- 4 622 187

## Beschreibung

Die Erfindung betrifft ein Verfahren zum Herstellen eines schrumpfarmen synthetischen Glattgarns gemäß dem Oberbegriff des Anspruchs 1 sowie eine Vorrichtung zur Durchführung des Verfahrens gemäß dem Oberbegriff des Anspruchs 10.

Bei hochfesten Glattgarnen, die sie zum Beispiel zur Herstellung von PVCbeschichteten Planen, Förderbändern oder Keilriemen verwendet werden, wird gefordert, daß sie später während der Weiterverarbeitung unter Hitzeeinwirkung nur einen geringen Schrumpf aufweisen.

Daher wird bei der Herstellung dieser Glattgarne das Garn nach dem Schmelzspinnen und Verstrecken noch einmal erhöhter Temperatur und verminderter Spannung ausgesetzt damit das Garn relaxieren kann. Ein solches Verfahren ist in der EP 0 164 624 B1 beschrieben.

Es hat sich gezeigt, daß für den Schrumpf des Garnes beim Relaxieren die Parameter niedrige Fadenspannung, Temperatur und Zeit von Bedeutung sind. Mit der in der EP 0 164 624 B1 gezeigten Vorrichtung können gerade die Parameter Fadenspannung, Zeit und Teperatur nicht beliebig eingestellt werden Zum einen muß für einen sauberen Fadenlauf eine Mindestfadenspannung eingehalten werden. Zum anderen würde gerade bei hohen Fadengeschwindigkeiten eine lange Verweilzeit ein große Laufstrecke erfordern, die zudem bei sehr niedriger Fadenspannung leicht zu einem instabilen Fadenlauf führen kann. Ein Abbau des Schrumpfes im Garn auf der fertigen Spule kann dazu führen, daß nach dem Auf spulen derart hohe Kräfte in der Spule wirken, daß die Spule nicht mehr von dem Spanndorn genonunen werden kann.

Aus der EP-A-0801159 ist es auch bekannt, dass bei der Verwirbelung von Filamenten entstehende Schlaufen und Schlingen beim Relaxieren in späteren Erhitzungsstufen weitgehend beseitigt werden können, was bei der Herstellung von Glattgarnen Anwendung findet.

Aus der DE 101 00 762 A ist weiterhin bekannt, dass ein Faden zu einem kompakten Stopfen zusammengeführt und als solcher gefördert werden kann, wobei beim Auflösen des Stopfens durch Abkühlung eine permanente Kräuselung in dem Garn erzeugt wird.

Es ist daher Aufgabe der Erfindung, das bekannte Verfahren und die bekannte Vorrichtung dahingehend zu erweitern, daß bei einer möglichst geringen Fadenspannung hohe Verweilzeiten bei der Relaxierung erreicht werden.

Diese Aufgabe wird erfindungsgemäß durch ein Verfahren mit den Merkmalen nach Anspruch 1 und durch eine Vorrichtung mit den Merkmalen nach Anspruch 10 gelöst.

Vorteilhafte Varianten des erfindungsgemäßen Verfahrens sind in den Unteransprüchen 2 bis 9 und vorteilhafte Weiterbildungen der erfindungsgemäßen Vorrichtung sind in den Unteransprüchen 11 bis 14 definiert.

Die Erfindung zeichnet sich dadurch aus, daß selbst bei relativ hohen Fadengeschwindigkeiten eine Relaxierbehandlung mit langen Verweilzeiten möglich ist.Dabei wird der mulitifile Faden nach dem Schmelzspinnen zunächst verstreckt. Für die anschließende Relaxierung wird der Faden in einer Relaxiereinrichtung mit einer Stauchkammer zu einem Stopfen gestaucht. Dazu wird der Faden unter Einwirkung von Wärme in die Stauchkammer gefördert und dort gestaucht. Durch den kontinuierlich zugeförderten Faden wird der Stopfen zugspannungsfrei durch die Relaxiereinrichtung gefördert. Da der Stopfen einen deutlich höheren Durchmesser aufweist als der Faden ist aufgrund der Kontinuitätsbedingung die Geschwindigkeit des Stopfens um Größenordnungen niedriger als die Zuführgeschwindigkeit des Fadens. Somit können auch mit kurzen Führungslängen der Relaxiereinrichtung relativ hohe Verweilzeiten unter hoher Temperatur und in einem zugspannungsfreien Zustand erreicht werden. Beim Austritt aus der Relaxiereinrichtung wird das Glattgarn unter Spannung aus dem Stopfen gezogen. Dabei wird im Gegensatz zu einer Kräuseleinrichtung, wo in der Regel der Stopfen anschließend gekühlt wird, um die Kräuselung zu fixieren, das Garn hier im heißen Zustand aus der Relaxiereinrichtung abgezogen und mit so hoher Fadenspannung weiterverarbeitet, daß keine Kräuselung im Garn verbleibt und somit ein typisches Glattgarn vorliegt.

Insbesondere bei der Verwendung von Polyester läßt sich bereits bei relativ niedrigen Abzugsspannung vom Stopfen ein Glattgarn herstellen. Somit sind alle Polyester-Typen als besonders geeignet anzusehen.

Um den Faden unter Wirkung von Wärme zu einem Stopfen zu führen, wird zur Förderung des Fadens vorzugsweise ein heißes Medium verwendet, das mittels einer Förderdüse gemeinsam mit den Faden in die Stauchkammer geführt wird.

Das Medium kann dabei aus einer Heißluft oder einem heißen Dampf gebildet sein.

Eine Verfahrensvariante des erfindungsgemäßen Verfahrens sieht noch einmal eine Nachverstreckung nach der Relaxierung vor. Dadurch wird eine möglicherweise im Garn noch verbleibende latente Restkräuselung abgebaut.

In einer besonders vorteilhaften Verfahrensvariante wird der Verfahrensschritt Auseinanderziehen des Stopfens durch zusätzliche Verfahrensschritte ergänzt und gesichert. Aufgrund von Schwankungen von Garn- oder Verfahrensparametern kann es zu unterschiedlich großen zu- und abfließenden Faden-Massenströmen kommen. Dies sich dahingehend aus, daß die Länge des Stopfens möglicherweise kontinuierlich zu- oder abnehmen kann. Daher wird in dieser Verfahrensvariante die Position des Stopfenendes sensiert und korriegierend auf die Temperatur des Mediums eingegriffen.

In einer weiteren vorteilhaften Verfahrensvariante wird alternativ oder zusätzlich auf die Drehzahl der den Faden abziehenden Galette eingewirkt. Durch diesen Eingriff wird eine sofortige Wirkung auf die Stopfenlänge erreicht.

Kennzeichnend für die Erfindung ist, daß die Fadengeschwindigkeit im Fadenlauf hinter der Relaxiereinrichtung geringer ist als die Fadengeschwindigkeit im Fadenlauf vor der Relaxiereinrichtung. Die Aufspulgeschwindigkeit ist dagegen wieder geringfügig höher als die Fadengeschwindigkeit hinter der Relaxiereinrichtung. Damit ergibt sich für die Erfindung, daß die Aufspulvorrichtung mit einer Aufspulgeschwindigkeit betrieben wird, die mehr als 85% der Umfangsgeschwindigkeit der letzten Galette vor der Relaxiereinrichtung beträgt.

Selbstverständlich kann das erfindungsgemäße Verfahren auch für die Herstellung von 8/Ionofilamenten, also für Fäden,die nur aus einem dicken Filament bestehen, verwendet werden.

Eine Vorrichtung zum Durchführen des erfindungsgemäßen Verfahrens besteht aus einer Spinneinrichtung, in der die Filamente schmelzgesponnen werden, einer Verstreclceinrichtung, in der der Faden zu einem hochfesten Faden verstreckt wird, einer Stauchkammer als Relaxiereinrichtung sowie einer Aufspuleinrichtung. Die Stauchkammer ist dabei so beschaffen, daß beim Aufstauchen des Fadens sich möglichst wenige Schlaufen und Bögen in den abgelegten Filamenten ausbilden. Wesentlich dabei ist die Möglichkeit, daß der temperierte Faden für eine möglichst lange Verweilzeit spannungsarm in der Stauchkammer als Stopfen geführt ist, so daß ein sehr schrumpfarmes Glattgarn nach Auflösen des Stopfen vorliegt.

In einer Weiterbildung der erfindungsgemäßen Vorrichtung ist hinter der Relaxiereinrichtung ein Nachverstreckungeinrichtung vorgesehen, die die Fadenspannung geringfügig anhebt, um das Glattgarn hinter der Stauchkammer wieder zu glätten. Im einfachsten Fall wird diese Nachverstreckungseinrichtung aus einem Galettenduo gebildet, das mit der Aufspuleinrichtung zusammenwirkt. Es ist aber auch möglich, daß zwei Galettenduos eingesetzt werden, wobei das zweite Galettenduo mit geringfügig höherer Geschwindigkeit betrieben wird, so daß eine Fadenzugkraft aufgebaut wird. Anstelle der Galettenduos können auch Galetten mit Überlaufrollen zum Einsatz kommen.

Um eine gleichmäßige Förderung des Fadens bei gleichzeitiger Erwärmung des Fadens zu erhalten, weist die Relaxiereinrichtung bevorzugt eine Förderdüse auf, die an einer Mediumquelle angeschlossen ist und mit einem heißen Medium beaufschlagt wird.. Der Faden läßt sich somit beispielsweise durch Heißluft oder einem heißen Dampf erwärmen und fördern.

Das erfindungsgemäße Verfahren sowie ein Ausführungsbeispiel der erfindungsgemäßen Vorrichtung wird im folgenden unter Hinweis auf die beigefügten Zeichnungen näher beschrieben.

Es stellen dar:
- Fig. 1: schematisch ein erstes Ausführungsbeispiel der erfindungsgemäßen Vorrichtung, auf der das erfindungsgemäße Verfahren angewendet wird,
- Fig. 2: schematisch eine Schnittansicht der Relaxiereinrichtung des Ausführungsbeispiels aus Fig. 1,

- Fig. 3: schematisch ein weiteres Ausführungsbeispiel einer Relaxiereinrichtung.

In Fig. 1 ist schematisch ein erstes Ausführungsbeispiel der erfindungsgemäßen Vorrichtung dargestellt, auf der das erfindungsgemäße Verfahren angewendet wird.

Die Vorrichtung weist eine Spinneinrichtung auf, die durch einen Spinnkopf 1 und mehreren Spinndüsen 15 gebildet ist. Der Spinnkopf 1 ist durch einen Schmelzezulauf 29 mit einer hier nicht dargestellten Schmelzequelle beispielsweise mit einem Extruder verbunden. Auf der Unterseite des Spinnkopfes 1 sind mehrere Spinndüsen 15 angebracht, welche jeweils eine Vielzahl von Spinndüsenbohrungen enthalten, durch welche jeweils eine Filamentschar 2 extrudiert wird. In dem Ausführungsbeispiel sind vier Spinndüsen 1 beispielhaft gezeigt.

Die Filamentschar 2 wird nach dem Extrudieren durch eine Kühlluft 3 abgekühlt, in einer Präparationseinrichtung 4 mit einer Präparation benetzt und zu einem Faden 5 zusammengefaßt.

Nachdem der Faden 5 gebildet ist, wird er zunächst von einer Galette 6, die mit einer Überlaufrolle 25 zusammenwirkt, abgezogen. Es ist üblich, daß auf derartigen Spinnanlagen mehrere Fäden in einem parallelen Prozeß hergestellt werden und parallel auf denselben Galetten behandelt werden. In der nachfolgenden Beschreibung werden die Einrichtungen der Vorrichtung sowie das Verfahren zur Vereinfachung für einen Faden beschrieben.

Nach der Galette 6 wird der Faden 5 zu einer Verstreckeinrichtung geführt, die durch mehrere Galettenduos 7.1, 7.2 und 7.3 gebildet ist. Dabei wird der Faden 5 zunächst zwischen zwei beheizten Galettenduos 7.1 und 7.2 in einer ersten Streckzone 8.1 und anschließend zwischen zwei beheizten Galettenduos 7.2 und 7.3 in einer zweiten Streckzone 8.2 verstreckt. Nach dieser Behandlung hat der Faden 5 eine hohe Festigkeit erreicht. Er hat jedoch das Bestreben, unter Temperatureinfluß zu schrumpfen. Dies ist insbesondere bei den genannten Einsatzfällen, wo die Fäden in der späteren Weiterverarbeitung mit heißen Beschichtungsstoffen ummantelt werden, unerwünscht. Daher wird dem Faden 5 in einer sich anschließende Relaxierzone 16 mit einer Relaxiereinrichtung 9 geführt. Unter Temperatur und in einem spannungsfreien Zustand wird dem Faden 5 in der Relaxiereinrichtung 9 Gelegenheit gegeben, zu relaxieren, d.h. seine Schrumpfneigung abzubauen. Dabei verkürzt der Faden sich, abhängig von Polymer und Prozeßparametern, um etwa 13%.

Hierzu wird der Faden 5 innerhalb der Relaxiereinrichtung 9 , die in Figur 2 im Detail beschrieben wird, zu einem Stopfen aufgestaucht. Bei einer Parallelbehandlung mehrerer Fäden ist es möglich, für jeden Faden eine separate Relaxiereinrichtung vorzusehen oder mehrere Fäden in einer gemeinnsamen Relaxiereiririchtung zu behandeln.

Nach dem Relaxieren wird der Stopfen unter Spannung zu einem Glattgarn 22 abgezogen. Hierzu ist eine Nachverstreckeinrichtung 21 vorgesehen, die in diesem Ausführungsbeispiel durch ein weiteres Galettenduo 7.4 gebildet ist. Anschlie-ßend wird das Glattgarn 22 mittels einer Aufspuleinrichtung 10 zu einer Spule 26 aufgewickelt.
Da nach der Relaxiereinrichtung 9, insbesondere zwischen Galettenduo 7.4 und Aufspuleinrichtung 10 ein höheres Fadenspannungsniveau herrscht, wird jegliche eventuell zurückgebliebene Kräuselung im Faden abgebaut. Dieser Vorgang wird in diesem Zusammenhang als Nachverstreckung bezeichnet.

Zum Auflösen des Stopfens könnte die Nachverstreckeinrichtung 21 auch durch eine Galette mit einer Überlaufrolle gebildet sein. Zum Nachverstrecken wirken dann die Galette und die Aufspuleinrichtung zusammen.

In Fig. 2 ist eine mögliche Ausführungsform einer Relaxiereinrichtung 9 im Schnitt dargestellt, mit deren Hilfe das erfindungsgemäße Verfahren realisiert werden kann. Die Relaxiereinrichtung 9 weist eine Förderdüse 17 auf, der über eine Leitung 28 ein beheiztes Medium 18 zugeführt wird. Das Medium 18, das durch Heizung 13 zuvor beheizt wurde, wird in einen Fadenkanal 27 geleitet, um den Faden 5 zu fördern. Der Fadenkanal 27 mündet in einer Stauchkammer 19 der Relaxiereinrichtung 9. Innerhalb der Stauchkammer 19 wird der Faden 5 zu einem Stopfen 20 geführt. Hierbei bildet der Faden Schlaufen, die zu einer Stauung und in Folge dessen zu einer Stauchung führt, so daß aus dem Faden5 der Stopfen 20 gebildet wird, der langsam durch die Stauchkammer 19 der Relaxiereinrichtung 9 gefördert wird. Dabei wird als Fördermedium 18 ein heißes Fluid wie Heißluft oder Dampf verwendet, um dem Faden das für das Relaxieren erforderliche Temperaturniveau zu bieten. In einem Führungsabschnitt 23 der Stauchkammer 19 sind mehrere Schlitze eingebracht, durch welche das Medium wieder abgeführt wird. Der Stopfen 20 verläßt danach über die Austrittsöffnung 24 die Relaxiereinrichtung 9 und wird zu dem Glattgarn 22 aufgelöst.

Wenn man von einem Garn-Titer von 1000 dtex sowie einer Zulafgeschwindigkeit von 5000 m/min ausgeht, so entspricht dies einem zulaufenden Massestrom von 500 g/min. Bei einem Volumen des Stauchbereiches von etwa 31 cm³ bei 2 cm Durchmesser und 10 cm Länge führt dies bei einer Stopfendichte von 20% und Polyester als Polymer zu einer Verweilzeit des Garns in der Relaxiereinrichtung 9 von circa 1 Sekunde.

Nach dem Verlassen der Relaxiereinrichtung wird das Glattgarn 22, da es anschließend von dem in Figur 1 dargestellten Galettenduo 7.4 wieder mit hoher Geschwindigkeit weitergefördert wird, aus dem Stopfen 20 herausgezogen. Aufgrund der dabei auftretenden hohen Beschleunigung treten Massenkräfte auf, die Zugkräfte im Garn bewirken und die das Garn hinreichend stabilisieren. Dabei muß die Geschwindigkeit, mit der das Garn abgezogen wird, in der Weise eingestellt sein, daß die der Relaxiereinrichtung pro Zeiteinheit zugeführte Fadenmasse identisch ist mit der abgeführten Fadenmasse.

Ist die abgeführte Fadenmasse größer, so würde der Stopfen komplett aus der Relaxiereinrichtung abgezogen werden. Ist die abgeführte Fadenmasse geringer, so wäre das Stopfenwachstum am Eintritt der Stauchkammer 19 größer als der Stopfenabzug am Austritt 24, so daß der Stopfen aus der Relaxiereinrichtung 9 herauswachsen würde. In Fig. 3 ist ein weiteres Ausführungsbeispiel der Relaxiereinrichtung 9 dargestellt, die beispielsweise in einer Vorrichtung nach Fig. 1 einsetzbar wäre und die eine Regelung der Stopfenbildung aufweist. Dir Relaxiereinrichtung 9 ist im wesentlich identisch zu dem Ausführungsbeispiel nach Fig. 2 aufgebaut, so daß nachfolgend nur die Unterschiede aufgeführt sind.

An der Austrittsöffnung 24 der Relaxiereinriclitung 9 ist ein Sensor 11 vorgesehen, der ein Stopfenwachstum beziehungsweise einen Stopfenschwund sensiert. Der signalisierte Wert des Sensors 11 wird in einem Vergleicher 30 mit einem Sollwert verglichen und bei Abweichung einem Regler 12 zugeführt. Der Regler 12 ist mit einer Heizung 13 verbunden, die das der Förderdüse 17 zugeführte Medium 18 beheizt. Über den Regler 12 läßt sich somit die Beheizung des Mediums 18 korrigierrend beeinflussen. Der Regler 12 ist ebenfalls mit einem Galettenantrieb 14 gekoppelt, welcher das Galettenduo 7.4 der Nachverstreckeinrichtung 21 antreibt. Damit läßt sich zusätzlich die Drehzahl des das Galettenduo 7.4 antreibenden Galettenantrieb 14 korrigierend verändern.

Eine Erhöhung der Temperatur des Mediums 18 bewirkt eine höhere Relaxation des Fadens, damit eine Verkürzung und so eine höhere Masse pro Länge eintritt. Bei konstanter Urnfangsgeschwindigkeit des Galettenduos 7.4 führt dies zu einem höheren Massenabfluß und so zu einer Zurückbildung des Stopfens.

Eine Erhöhung der Drehzahl des Galettenduos 7.4 bewirkt direkt einen höheren Massentransport und damit ebenfalls eine Zurückbildung des Stopfens 22. Dabei ist zu beachten, daß sich die Drehzahl des Galettenduos 7.4 sofort auf die Stopfenlänge auswirkt, während die Temperatur erst mit einer zeitlichen Verzögerung, die in etwa der Verweilzeit des Garnes in der Relaxiereinrichtung entspricht, auf die Stopfenlänge wirkt.

Es besteht jedoch auch die Möglichkeit, dass die in Fig. 3 gezeigte Relaxiereinrichtung 9 nur in Verbindung mit einer Temperaturregelung des Fördermediums oder nur mit einer Geschwindiglceitsregelung des Galettenduos einzusetzen.

Die dargestellten Relaxiereinrichtungen in den Figuren 2 und 3 sind beispielhaft. So könnte in der Vorrichtung gemäß Fig. 1 jede beliebige Relaxiereinrichtung verwendet werden, bei welcher der Faden mittels eines Fördermittels innerhalb einer Stauchkammer zu einem Stopfen geführt und erwärmt wird. Durch die Aufstauchung des Fadens läßt sich selbst bei hohen Fadengeschwindiglceiten ausreichende Verweilzeiten zur Relaxierung des Fadens erreichen. Die Stauchung des Fadens erfolgt vorzugsweise mit geringer Stopfendichte, um beim Auflösen des Stopfens bereits eine weitgehende vollständige Auflösung der Schlaufen und Schlingen in den Filamenten zu erhalten, so daß nach der Auflösung das Garn keine Kräuselung mehr enthält.

### Bezugszeichenliste

- 1.: Spinnkopf
- 2: Filamentschar
- 3: Kühllüft
- 4: Präparationseinrichtung
- 5: Faden
- 6: Galette
- 7.1, 7.2, 7.3, 7.4: Galettenduo
- 8.1, 8.2: Streckzone
- 9: Relaxiereinrichtung
- 10: Aufspuleinrichtung
- 11: Sensor
- 12: Regler
- 13: Heizung
- 14: Galettenantrieb
- 15: Spinndüse
- 16: Relaxierzone
- 17: Förderdüse
- 18: Fördermedium
- 19: Stauchkammer
- 20: Stopfen
- 21: Nachverstreclceinrichtung
- 22: Glattgarn

- 23: Führungsabschnitt
- 24: Austrittsöffnung
- 25: Überlaufrolle
- 26: Spule
- 27: Fadenkanal
- 28: Leitung
- 29: Schmelzezulauf
- 30: Vergleicher

## Patentansprüche

1. Verfahren zum Herstellen von hochfestem, schnunpfarmen synthetischen Glattgarn,
bestehend aus den Schritten:
1.1. Schmelzspinnen einer Vielzahl von Filamenten aus einem schmelzflüssigen Polymer;
1.2. Abkühlen und Zusammenfassen der Filamente zu einem Faden;
1.3. Verstrecken des Fadens;
1.4. Stauchen des Fadens zu einem Stopfen unter Wärmezufuhr zur Erzielung einer zum Relaxieren erforderlichen erhöhten Temperatur;
1.5. Fördern des Stopfens unter der erhöhten Temperatur;
1.6. Auseinanderziehen des Stopfens unter einer Spannung zu dem Glattgarn ebenfalls bei der erhöhten Temperatur
1.7. und Aufwickeln des Glattgarns zu einer Spule.

2. Verfahren nach Anspruch 1,
**dadurch gekennzeichnet, daß**
das schmelzflüssige Polymer zum Schmelzspinnen der Filamente aus einem Polyester extrudiert wird.

3. Verfahren nach Anspruch 1 oder 2,
**dadurch gekennzeichnet, daß**
das Stauchen des Fadens zu dem Stopfen mit Hilfe eines Mediums erfolgt, welches den Faden zur Bildung des Stopfens führt.

4. Verfahren nach Anspruch 3,
**dadurch gekennzeichnet, daß**
das Medium aus einer Heißluft oder aus einem heißen Dampf besteht.

5. Verfahren nach einem der vorhergehenden Ansprüche,
**dadurch gekennzeichnet, daß**
das Glattgarn nach dem Auseinanderziehen des Stopfens nachverstreckt wird.

6. Verfahren nach einem der vorhergehenden Ansprüche,
**dadurch gekennzeichnet, daß**
beim Auseinanderziehen des Stopfens die Position des Stopfenendes sensiert wird und daß in Abhängigkeit von der Position des Stopfenendes die Temperatur des Mediums geregelt wird.

7. Verfahren nach einem der vorhergehenden Ansprüche,
**dadurch gekennzeichnet, daß**
beim Auseinanderziehen des Stopfens die Position des Stopfenendes sensiert wird und daß in Abhängigkeit von der Position des Stopfenendes die Abzugsgeschwindigkeit des Glattgarn aus dem Stopfen geregelt wird.

8. Verfahren nach einem der Ansprüche 1 bis 7,
**dadurch gekennzeichnet, daß**
der Faden vor dem Stauchen durch eine Galette geführt wird und daß das Verhältnis zwischen der Aufspulgeschwindigkeit zum Aufspulen des Glattgarns und derUmfangsgeschwindigkeit der Galette größer als 0,85 zu 1 ist.

9. Verfahren nach einem der vorhergehenden Ansprüche,
**dadurch gekennzeichnet, daß**
der Faden aus einem einzigen Filament gebildet wird.

10. Vorrichtung zum Herstellen von hochfestem, schrumpfarmen Glattgarn,
bestehend aus einer Spinneinrichtung (1; 15), einer Verstreckeinrichtung (7.1 - 7.3), einer Relaxiereinrichtung (9)und einer Aufspuleinrichtung (10),
**dadurch gekennzeichnet, daß**
die Relaxiereinrichtung (9) eine Stauchkammer (19) aufweist, in welcher ein Faden (5) unter einer für das Relaxieren erforderlichen erhöhten Temperatur zu einem Stopfen (20) aufgestaut wird.

11. Vorrichtung nach Anspruch 10,
**dadurch gekennzeichnet, daß**
eine der Relaxiereinrichtung (9) nachgeordnete Nachverstreckeinrichtung (21) zum Abziehen und Verstrecken des Glattgarns (22) vorgesehen ist.

12. Vorrichtung nach Anspruch 11,
**dadurch gekennzeichnet, daß**
die Nachverstreckeinrichtung (21) aus zumindest einem Galettenduo (7.4) oder zumindest einer Galette mit Überlaufrolle gebildet ist, welches mit der Aufspuleinrichtung (10) zusammenwirkt.

13. Vorrichtung nach einem der Ansprüche 10 bis 12,
**dadurch gekennzeichnet, daß**
die Relaxiereinrichtung (9) eine der Stauchkammer (19) vorgeordnete
Förderdüse (17) aufweist, durch welche der Faden (5) mittels eines temperierten Mediums, vorzugsweise Heißluft in die Stauchkammer (19) gefördert wird.

14. Vorrichtung nach Anspruch 13,
**dadurch gekennzeichnet, daß**
die Stauchkammer (19) einen gasdurchlässigen Führungsabschnitt (23) aufweist, durch welchen das Medium aus der Stauchkammer (19) gelangt.

## Claims

1. Method of producing a high-strength, low-shrinkage synthetic flat yarn,
comprising the steps of:
1.1 melt spinning a plurality of filament yarns from a molten polymer;
1.2 cooling and combining the filaments to a yarn;
1.3 drawing the yarn;
1.4 compressing the yarn to a plug at an increased temperature;
1.5 advancing the plug;
1.6 disentangling the plug under a tension to a flat yarn; and
1.7 winding the flat yarn to a package.

2. Method of claim 1,
**characterized in that**
the molten polymer for melt spinning the filaments is extruded from a polyester.

3. Method of claim 1 or 2,
**characterized in that**
the compression of the yarn to the plug occurs with the aid of a medium, which advances the yarn for forming the plug.

4. Method of claim 3,
**characterized in that**
the medium consists of a hot air or a hot vapor.

5. Method of one of the foregoing claims,
**characterized in that**
the flat yarn is additionally drawn after disentangling the plug.

6. Method of one of the foregoing claims,
**characterized in that**
while disentangling the plug, the position of the plug end is sensed, and that as a function of the position of the plug end, the temperature of the medium is controlled.

7. Method of one of the foregoing claims,
**characterized in that**
while disentangling the plug, the position of the plug end is sensed, and that as a function of the position of the plug end, the withdrawal speed of the flat yarn from the plug is controlled.

8. Method of one of claims 1-7,
**characterized in that**
before being compressed, the yarn is guided by a godet, and that the ratio of the takeup speed for winding the flat yarn to the circumferential speed of the godet is greater than 0.85 to 1.

9. Method of one of the foregoing claims,
**characterized in that**
the yarn is formed from a single filament.

10. Apparatus for producing a high-strength, low-shrinkage flat yarn,
comprising a spinning device (1; 15), a draw zone (7.1-7.3), a relaxation device (9), and a takeup device (10),
**characterized in that**
the relaxation device (9) comprises a stuffer box chamber (19), in which the yarn (5) is compressed to a plug (20).

11. Apparatus of claim 10,
**characterized in that**
a final draw zone (20) downstream of the relaxation device (9) is provided for withdrawing and drawing the flat yarn (22).

12. Apparatus of claim 11,
**characterized in that**
the final draw zone (20) is formed by at least one pair of godets (7.4), or at least one godet with a guide roll, which cooperates with the takeup device (10).

13. Apparatus of one of claims 10-12,
**characterized in that**
the relaxation device (9) comprises a feed nozzle (17) upstream of the stuffer box chamber (19), which advances the yarn (5) into the stuffer box chamber (19) by means of a tempered medium, preferably hot air.

14. Apparatus of claim 13,
**characterized in that**
the stuffer box chamber (19) comprises a gas permeable guide section (23), through which the medium leaves the stuffer box chamber (19).

## Revendications

1. Procédé destiné à la fabrication d'un fil synthétique lisse à haute résistance, à faible retrait, constitué des étapes :
1.1 filage à l'état fondu d'une multiplicité de filaments à partir d'un polymère liquéfié fondu ;
1.2 refroidissement et regroupement des filaments en un fil;
1.3 étirage du fil ;
1.4 refoulement du fil en un bouchon, sous alimentation en chaleur afin d'obtenir une température accrue, nécessaire pour la relaxation ;
1.5 avancer le bouchon sous la température accrue ;
1.6 tirer le bouchon sous une tension pour obtenir le fil lisse, également sous température accrue
1.7 et enrouler le fil lisse en une bobine.

2. Procédé selon la revendication 1, **caractérisé en ce que** pour le filage des filaments à l'état fondu le polymère liquéfié fondu est extrudé d'un polyester.

3. Procédé selon la revendication 1 ou 2, **caractérisé en ce que** le refoulement du fil en un bouchon est effectué à l'aide d'un milieu, qui guide le fil pour la formation du bouchon.

4. Procédé selon la revendication 3, **caractérisé en ce que** le milieu consiste en de l'air chaud ou en une vapeur chaude.

5. Procédé selon l'une des revendications précédentes, **caractérisé en ce qu'**après le tirage du bouchon le fil lisse est soumis à un étirage postérieur.

6. Procédé selon l'une des revendications précédentes, **caractérisé en ce que** lors du tirage du fil la position de l'extrémité du bouchon est détectée et **en ce que** la température du milieu est réglée en fonction de la position de l'extrémité du bouchon.

7. Procédé selon l'une des revendications précédentes, **caractérisé en ce que** lors du tirage du fil la position de l'extrémité du bouchon est détectée et **en ce que** la vitesse de retirage du fil lisse est réglée du bouchon en fonction de la position de l'extrémité du bouchon.

8. Procédé selon l'une des revendications 1 à 7, **caractérisé en ce qu'**avant d'être refoulé le fil est guidé par une galette et **en ce que** la relation entre la vitesse de bobinage pour embobiner le fil lisse et la vitesse circonférentielle de la galette est plus grande que 0,85 à 1.

9. Procédé selon l'une des revendications précédentes, **caractérisé en ce que** le fil est formé d'un seul filament.

10. Dispositif destiné à la fabrication d'un fil lisse à haute résistance, à faible retrait, étant constitué d'un dispositif de filage (1 ; 15), d'un dispositif d'étirage (7.1-7.3), d'un dispositif de relaxation (9) et d'un dispositif d'embobinage (10), **caractérisé en ce que** le dispositif de relaxation (9) a une chambre à refoulement (19), dans laquelle un fil (5) est refoulé en un bouchon (20) à une température accrue, qui est nécessaire pour la relaxation.

11. Dispositif selon la revendication 10, **caractérisé en ce qu'**un dispositif d'étirage postérieur (21) agencé en aval du dispositif de relaxation (9), est prévu pour retirer et pour étirer le fil lisse (22).

12. Dispositif selon la revendication 11, **caractérisé en ce que** le dispositif d'étirage postérieur (21) est formé d'au moins un duo de galettes (7.4) ou d'au moins une galette avec un rouleau de guidage, qui coopère avec le dispositif d'embobinage (10).

13. Dispositif selon l'une des revendications 10 à 12, **caractérisé en ce que** le dispositif de relaxation (9) dispose d'une buse d'alimentation (17) agencée en amont de la chambre à refoulement (19), par laquelle le fil (5) est alimenté dans la chambre à refoulement (19) au moyen d'un milieu tempéré, de préférence de l'air chaud.

14. Dispositif selon la revendication 13, **caractérisé en ce que** la chambre à refoulement (19) a une section de guidage (23) perméable au gaz, par laquelle le milieu parvient hors de la chambre à refoulement (19).
